# EUROPÄISCHE PATENTSCHRIFT

(11) **EP 0 233 858 B1**
(45) Veröffentlichungstag und Bekanntmachung des Hinweises auf die Patenterteilung: **25.09.1991**
(21) Anmeldenummer: 87890023.2
(22) Anmeldetag: 06.02.1987
(51) Int. Cl.: C22C 21/10

(54) **Verwendung einer Legierung aus AlZnMgCufür schwingend beanspruchte Sportgeräte**
Use of AlZnMgCu alloys for sporting devices under vibratory stress
Utilisation d'un alliage du type AlZnMgCu pour articles de sport soumis à des efforts de flexion

(30) Priorität: 07.02.1986 AT 303/86
(43) Veröffentlichungstag der Anmeldung: 26.08.1987
(73) Patentinhaber: Austria Metall Aktiengesellschaft, A-5282 Braunau am Inn (AT)
(72) Erfinder: Kutner, Franz, DIng.Dr., A-5280 Braunau am Inn (AT)
(74) Vertreter: Hain, Leonhard

(56) Entgegenhaltungen:
- DE-A- 2 052 000
- GB-A- 548 622
- GB-A- 952 288
- US-A- 2 506 788
- US-A- 3 198 676
- VAN HORN: "Aluminum", Band II, "Design and Application", Seiten 585-586
- VAN HORN: "Aluminum", Band I, "Properties and Physical Metallurgy and Phase Diagrams", Seiten 206-208,306
- CHEMICAL ABSTRACTS, Band 98, Nr. 22, 1983, Seite 282, Zusammenfassung Nr. 184158k, Columbus, Ohio, US; & JP-A-58 01 050 (KOBE STEEL LTD) 06-01-1983
- CHEMICAL ABSTRACTS, Band 98, Nr. 8, 1983, Seite 271, Zusammenfassung Nr. 58591h, Columbus, Ohio, US; & JP-A-57 108 240 (MITSUBISHI ALUMINUM CO., LTD) 06-07-1982

## Beschreibung

Die Erfindung bezieht sich auf die Verwendung einer Legierung auf ein Band aus AlZnMgCu-Legierungen für schwingend beanspruchte Sportgeräte.

Sportgeräte, welche ursprünglich lediglich aus im wesentlichen unverändert belassenen Naturprodukten, beispielsweise Holz, Bambusrohr, udgl. aufgebaut wurden, sind im Laufe der letzten Jahrzehnte durch vollkommen neuartige Werkstoffe in ihren Eigenschaften wesentlich verbessert worden. So ist auch ein Verbundski bekannt geworden, der aus zwei metallischen Bandformteilen der allgemeinen Type AlZnMgCu und dazwischen eingeklebtem Bienenwabenkörper besteht, jedoch nicht die heute geforderten Werte aufweist.

Da die meisten Sportgeräte schwingenden Beanspruchungen unterliegen, ist es sehr wesentlich, daß ein bestimmtes Schwingverhalten des Sportgerätes eingehalten werden kann. Bei diesem Schwingverhalten ist es nicht nur so, daß die Dämpfung von hoher Bedeutung ist, sondern, daß auch gleichzeitig ein möglichst reproduzierbares Schwingverhalten erreicht werden soll. Dafür ist es wieder Voraussetzung, daß ein möglichst gleichartiges Material, sei es in der Dicke, in der chemischen Zusammensetzung udgl., verwendet wird. Ist das Material in seiner Dicke unterschiedlich, so werden an jenen Stellen, wo Materialanhäufungen vorliegen, also wo dickere Bereiche vorliegen, Schwingungsknoten auftreten, so daß ein unterschiedliches Verhalten von an sich gleich aufgebauten Sportgeräten bedingt wird. Weiteres wird an den metallischen Eigenschaften verlangt. So soll beispielsweise eine hohe Kerbschlagfestigkeit gegeben sein, eine hohe Härte vorliegen, udgl.

Aus einer Firmenschrift der Anmelderin ist eine Legierung für schwingend beanspruchte Sportgeräte folgender Zusammensetzung in Gew.-% bekannt:
Zink 5,5 bis 7,0 %, Magnesium 2,1 bis 2,9 %,
Kupfer 1,2 bis 2,0 %, Chrom 0,05 bis 0,3 %,
Mangan 0,10 bis 0,45 %, Rest Aluminium und Verunreinigungen.

Eine derartige Legierung weist ausreichende Bruchfestigkeit und Bruchdehnungswerte auf, wobei sowohl die Härte als auch der Elastizitätsmodul den herkömmlichen an Sportgeräte gestellten Anforderungen gewachsen sind. Bei der Herstellung von beispielsweise Blechen müssen jedoch gewisse Dickentoleranzen in Kauf genommen werden.

Für den Flugzeug- und Automobilbau sind ferner AlZnMgCuLegierungen für Schmiede- und Blechteile bekannt geworden, die jedoch schwer verformbar und zu spröde sind.

Der vorliegenden Erfindung liegt nun die Aufgabe zugrunde, eine Legierung bzw. ein aus einer derartigen Legierung hergestelltes Band für schwingend beanspruchte Sportgeräte zu schaffen, die sich durch verbesserte physikalische Werte auszeichnen und die gleichzeitig geringere Dickentoleranzen aufweisen.

Diese Aufgabe wird erfindungsgemäß durch die Verwendung einer Legierung gelöst, die in Gew.-% aus Silizium bis 0,15 %, Eisen bis 0,3 %, Kupfer 1,4 bis 2,0 %, Mangan bis 0,10 %, Magnesium 2,5 bis 3,5 %, Chrom bis 0,1 %, Zink 6,8 bis 7,9 %, Titan 0,05 bis 0,1 %, Zirkon 0,05 bis 0,18 %, Rest Aluminium und Verunreinigungen besteht. Es war völlig überraschend, daß eine derartige Legierung höhere mechanische Werte in der Streckgrenze, Festigkeit, Dehnung und Kerbschlagfestigkeit aufweist und gleichzeitig bei der Herstellung von Blechen und anderen gewalzten Produkten eine hohe Gleichmäßigkeit in der Dicke ermöglicht.

Vorteilhafte Weiterentwicklungen der Erfindung sind in Unteransprüchen beansprucht.

Diese erfindungsgemäße Legierung eignet sich besonders zur Herstellung eines Bandes für einen als Laminat aufgebauten Ski.

Im folgenden wird die Erfindung anhand der Beispiele näher erläutert.

Legierungen der Tabelle 1 wurden erschmolzen und zu Blöcken gegossen. Diese Blöcke wurden auf einer Walzstraße in mehreren Schritten unter Zwischenschaltung eines Lösungsglühen jeweils zu einem Blech mit 0,5 mm Dicke und einer Breite von 1000 mm verarbeitet. An jeweils 10 m langen Stücken wurden an 100 verschiedenen Meßstellen Dickenmessungen durchgeführt, welche quer über die gesamte Breite angeordnet wurden. In der Tabelle 2 ist weiters die Dickentoleranz in mm angegeben.

Wie aus Tabelle 2 ersichtlich, weisen die erfindungsgemäßen Legierungen 3, 4, 5 und 6 signifikant höhere Werte in der Kerbzug Dehngrenze, Bruchfestigkeit und Kerbzugfestigkeit auf, wo bei gleichzeitig eine bessere Dickentoleranz eingehalten werden kann. Ein derartiges Verhalten war durchaus nicht zu erwarten, da der Fachmann ehereine Verschlechterung bei der Dickentoleranz erwarten würde, wenn sich diese mechanischen Werte verbessern.

Die Bänder eigneten sich auch hervorragend für die Verarbeitung zu einem Laminat, aus welchem beispielsweise Skier erzeugt wurden. Ein derartiges Band ist jedoch auch für die Herstellung anderer Produkte, beispielsweise Rohre udgl., für schwingend beanspruchte Sportgeräte geeignet.

## Patentansprüche

1. Verwendung einer Legierung aus in Gewichtsprozent:
Silizium bis 0,15 %, Eisen bis 0,3 %, Kupfer 1,4 bis 2,0 %, Mangan bis 0,10 %, Magnesium 2,5 bis 3,5 %, Chrom bis 0,1 %, Zink 6,8 bis 7,9 %, Titan 0,05 bis 0,1 %, Zirkon 0,05 bis 0,18 %, Rest Aluminium und Verunreinigungen
für schwingend beanspruchte Sportgeräte.

2. Verwendung einer Legierung nach Anspruch 1 aus in Gewichtsprozent:
Silizium bis 0,12 %, Eisen bis 0,15 %, Kupfer 1,6 bis 1,8 %, Mangan bis 0,10 %, Magnesium 2,6 bis 2,9 %, Chrom bis 0,04 %, Zink 7,1 bis 7,6 %, Titan 0,05 bis 0,1 %, Zirkon 0,09 bis 0,15 %, Rest Aluminium und Verunreinigungen.

3. Verwendung einer Legierung nach Anspruch 1 aus in Gewichtsprozent:
Silizium 0,12 %, Eisen 0,25 %, Kupfer 2,0 %, Mangan 0,09 %, Magnesium 2,5 %, Chrom 0,09 %, Zink 6,9 %, Titan 0,07 %, Zirkon 0,08 % und Rest Aluminium.

4. Verwendung einer Legierung nach Anspruch 1 aus in Gewichtsprozent:
Silizium 0,15 %, Eisen 0,10 %, Kupfer 1,65 %, Mangan 0,05 %, Magnesium 2,7 %, Chrom 0,02 %, Zink 7,15 %, Titan 0,07 %, Zirkon 0,17 % und Rest Aluminium.

5. Verwendung einer Legierung nach Anspruch 1 aus in Gewichtsprozent:
Silizium 0.08 %, Eisen 0,2 %, Kupfer 1,9 %, Mangan 0,03 %, Magnesium 2,85 %, Chrom 0,01 %, Zink 7,38 %, Titan 0,06 %, Zirkon 0,10 % und Rest Aluminium.

6. Verwendung einer Legierung nach Anspruch 1 aus in Gewichtsprozent:
Silizium 0,10 %, Eisen 0,05 %, Kupfer 1,75 %, Mangan 0,01 %, Magnesium 2,95 %, Chrom 0,04 %, Zink 7,6 %, Titan 0,1 %, Zirkon 0,1 % und Rest Aluminium.

7. Band aus einer Legierung nach einem der Ansprüche 1 bis 6, für einen als Laminat aufgebauten Ski.

## Claims

1. Use of an alloy containing (indicated in weight percentage):
up to 0.15 % silicon, up to 0.3 % iron, 1.4 to 2.0 % copper, up to 0.10 % manganese, 2.5 to 3.5 % magnesium, up to 0.1 % chromium, 6.8 to 7.9 % zinc, 0.05 to 0.1 % titanium, 0.05 to 0.18 % zircon, the rest consisting of aluminium and impurities, for sporting devices under vibratory stress.

2. Use of an alloy according to claim 1 containing (indicated in weight percentage):
up to 0.12 % silicon, up to 0.15 % iron, 1.6 to 1.8 % copper, up to 0.10 % manganese, 2.6 to 2.9 % magnesium, up to 0.04 % chromium, 7.1 to 7.6 % zinc, 0.05 to 0.1 % titanium, 0.09 to 0.15 % zircon, the rest consisting of aluminium and impurities.

3. Use of an alloy according to claim 1 containing (indicated in weight percentage):
0.12 % silicon, 0.25 % iron, 2.0 % copper, 0.09 % manganese, 2.5 % magnesium, 0.09 % chromium, 6.9 % zinc, 0.07 % titanium, 0.08 % zircon, the rest consisting of aluminium.

4. Use of an alloy according to claim 1 containing (indicated in weight percentage):
0.15 % silicon, 0.10 % iron, 1.65 % copper, 0.05 % manganese, 2.7 % magnesium, 0.02 % chromium, 7.15 % zinc, 0.07 % titanium, 0.17 % zircon, the rest consisting of aluminium.

5. Use of an alloy according to claim 1 containing (indicated in weight percentage):
0.08 % silicon, 0.2 % iron, 1.9 % copper, 0.03 % manganese, 2.85 % magnesium, 0.01 % chromium, 7.38 % zinc, 0.06 % titanium, 0.10 % zircon, the rest consisting of aluminium.

6. Use of an alloy according to claim 1 containing (indicated in weight percentage):
0.10 % silicon, 0.05 % iron, 1.75 % copper, 0.01 % manganese, 2.95 % magnesium, 0.04 % chromium, 7.6 % zinc, 0.1 % titanium, 0.1 % zircon, the rest consisting of aluminium.

7. Band made of an alloy according to one of the claims 1 to 6 for a ski constructed as a laminate.

## Revendications

1. Utilisation d'un alliage constitué, en pourcentage en poids, par jusqu'à 0,15 % de silicium, jusqu'à 0,3 % de fer, 1,4 à 2,0 % de cuivre, jusqu'à 0,10 % de manganèse, 2,5 à 3,5 % de magnésium, jusqu'à 0,1 % de chrome, 6,8 à 7,9 % de zinc, 0,05 à 0,1 % de titane, 0,05 à 0,18 % de zirconium, le reste étant constitué par de l'aluminium et des impuretés, pour des articles de sport soumis à des efforts de flexion.

2. Utilisation d'un alliage selon la revendication 1, constitué, en pourcentage en poids, par jusqu'à 0,12 % de silicium, jusqu'à 0,15 % de fer, 1,6 à 1,8 % de cuivre, jusqu'à 0,10 % de manganèse, 2,6 à 2,9 % de magnésium, jusqu'à 0,04 % de chrome, 7,1 à 7,6 % de zinc, 0,05 à 0,1 % de titane, 0,09 à 0,15 % de zirconium, le reste étant constitué par de l'aluminium et des impuretés.

3. Utilisation d'un alliage selon la revendication 1, constitué, en pourcentage en poids, par 0,12 % de silicium, 0,25 % de fer, 2,0 % de cuivre, 0,09 % de manganèse, 2,5 % de magnésium, 0,09 % de chrome, 6,9 % de zinc, 0,07 % de titane, 0,08 % de zirconium, le reste étant de l'aluminium.

4. Utilisation d'un alliage selon la revendication 1, constitué en pourcentage en poids, par 0,15 % de silicium, 0,10 % de fer, 1,65 % de cuivre, 0,05 % de manganèse, 2,7 % de magnésium, 0,02 % de chrome, 7,15 % de zinc, 0,07 % de titane, 0,17 % de zirconium, le reste étant de l'aluminium.

5. Utilisation d'un alliage selon la revendication 1, constitué, en pourcentage en poids, par 0,08 % de silicium, 0,2 % de fer, 1,9 % de cuivre, 0,03 % de manganèse, 2,85 % de magnésium, 0,01 % de chrome, 7,38 % de zinc, 0,06 % de titane, 0,10 % de zirconium, le reste étant de l'aluminium.

6. Utilisation d'un alliage selon la revendication 1, constitué, en pourcentage en poids, par 0,10 % de silicium, 0,05 % de fer, 1,75 % de cuivre, 0,01 % de manganèse, 2,95 % de magnésium, 0,04 % de chrome, 7,6 % de zinc, 0,1 % de titane, 0,1 % de zirconium, le reste étant de l'aluminium.

7. Feuille ou bande en un alliage selon l'une des revendications 1 à 6, pour un ski réalisé sous forme de stratifié.
